# EUROPÄISCHE PATENTSCHRIFT

(11) **EP 0 515 900 B1**
(45) Veröffentlichungstag und Bekanntmachung des Hinweises auf die Patenterteilung: **02.08.1995**
(21) Anmeldenummer: 92108026.3
(22) Anmeldetag: 13.05.1992
(51) Int. Cl.: D06M 13/432, D06M 15/423, D06M 11/81

(54) **Katalysator für die Hochveredlung von Textilien**
Catalyst for the finishing of textiles
Catalyseur pour l'ennoblissement de textiles

(30) Priorität: 31.05.1991 DE 4117902
(43) Veröffentlichungstag der Anmeldung: 02.12.1992
(73) Patentinhaber: BASF Aktiengesellschaft, 67063 Ludwigshafen (DE)
(72) Erfinder: Hois, Pia, Dr., W-6700 Ludwigshafen (DE); Simenc, Toni, W-6800 Mannheim 1 (DE)

(56) Entgegenhaltungen:
- EP-A- 0 359 039
- US-A- 3 807 952
- WPI, FILE SUPPLIER, DERWENT PUBLICATIONS LTD.; LONDON, GB.; AN=75-38193W & JP-A-49 093 700 (KANEBO LTD.) 05-09-1974

## Beschreibung

Wegen der anhaltenden Diskussion um den Einsatz von formaldehydhaltigen Hilfsmitteln in der Textilindustrie werden z.B. in der Hochveredlung von Textilien vermehrt formaldehydfreie Vernetzer verwendet, z.B. solche der Formel I
in der
R¹, R²=H oder C₁- bis C₃-Alkyl mit der Maßgabe bedeuten, daß mindestens einer der Reste R¹ und R² eine C₁- bis C₃-Alkylgruppe ist, und R³, R⁴ für H oder C₁- bis C₄-Alkyl stehen, vgl. EP-A-0359039.

Bei der Großproduktion in den Textilbetrieben wird jedoch gelegentlich eine äußerst unangenehme Geruchsbildung auf der ausgerüsteten Ware festgestellt, die in der Markteinführungsphase dieser Vernetzer nicht bemerkt wurde. Diese Geruchsbildung ist anscheinend die Folge einer katalytischen Zersetzung des Vernetzers bei höheren (Kondensations-)Temperaturen. Es entstehen leicht flüchtige Verbindungen, die zur Geruchsbelästigung bei der ausgerüsteten Ware führen - vor allem bei bereits konfektionierter und luftdicht verpackter Ware.

Aufgabe der Erfindung war es, eine Möglichkeit zur Vermeidung dieser Geruchsbelästigung zu finden.

Die Erfindung betrifft nun einen chloridfreien Katalysator, bei dessen Verwendung keine Geruchsbelästigung mehr auftritt und der Magnesium- und Fluoborationen im molaren Gewichtsverhältnis Mg^{2⊕} : BF₄^{⊖} von 1:0,2 bis 1:2 enthält.

Vorzugsweise wird der Katalysator als wäßrige Lösung verwendet, die 15 bis 40 Gew.-%, vorzugsweise 20 bis 35 %, Salz enthält. Die Magnesium- und Fluoborationen können dabei in Salzform, z.B. als Magnesiumsulfat, -phosphat, -nitrat, -acetat, -glykolat, -citrat oder -adipat oder Natrium-, Lithium-, Kalium- oder Zinkfluoborat eingebracht werden. Besonders bevorzugt ist die Verwendung von Magnesiumsulfat, Magnesiumnitrat und Natriumfluoborat.

Die Anwendung des Katalysators bei der Hochveredlung erfolgt wie z.B. bei Magnesiumchlorid üblich, Anwendungsmengen liegen im Bereich von ungefähr 30 bis 50 Teilen einer beispielsweise 20 %igen Lösung, bezogen auf 100 Teile des Vernetzers (45 %ige Lösung). Gegenüber den bekannten Methoden ergeben sich bei dem neuen Katalysator keine Abweichungen.

### Experimentelles:

Ein BW-gewebe (100 g/m²) wird mit folgenden Lösungen mittels eines Foulards imprägniert. Flottenaufnahme ca. 80 %.

| | |
|---|---|
| Katalysator-Lösung 1: | 8,7 Teile MgSO₄ calz. |
| | 2,0 Teile NaBF₄ |
| | 29,3 H₂O |
| Katalysator-Lösung 2: | 8,7 Teile MgSO₄ calz. |
| | 2,5 Teile Zn(BF₄)₂ |
| | 29,5 H₂O |
| Katalysator-Lösung 3: | 4,0 Teile MgSO₄ calz. |
| | 5,0 Teile Mg(NO₃)₂ · 6 H₂O |
| | 0,5 Teile NaBF₄ |
| | 20,5 H₂O |

Die ausgerüstete Ware wurde luftdicht in einer Polyethylenfolie verpackt, 24 Stunden gelagert und danach einer Geruchsprüfung unterworfen.

Die gemäß den Beispielen 1 bis 3 behandelten Muster waren geruchlos, die gemäß den Beispielen 6 und 7 wiesen einen leichten Geruch auf und die gemäß den Beispielen 4 und 5 rochen äußerst unangenehm.

## Patentansprüche

1. Chloridfreier Katalysator zur Hochveredlung von Textilien mit formaldehydfreien Vernetzern, enthaltend Magnesium- und Fluoborationen im molaren Gewichtsverhältnis von 1 : 0,2 bis 1 : 2.

2. Katalysator gemäß Anspruch 1 als 20- bis 35 %ige wäßrige Lösung.

3. Verfahren zur Hochveredlung von Textilien mit formaldehydfreien Vernetzern, dadurch gekennzeichnet daß man einen Katalysator gemaß Anspruch 1 verwendet.

4. Verwendung des Katalysators gemäß Anspruch 1 zur Hochveredlung von Textilien mit formaldehydfreien Vernetzern.

## Claims

1. A chloride-free catalyst for the wash-and-wear finishing of textiles with formaldehyde-free crosslinking agents, containing magnesium and fluoborate ions in a molar weight ratio of from 1:0.2 to 1:2.

2. A catalyst as claimed in claim 1, in the form of a 20 - 35 % aqueous solution.

3. A method of wash-and-wear finishing textiles with formaldehyde-free crosslinking agents, which comprises using a catalyst as claimed in claim 1.

4. The use of the catalyst of claim 1 for the wash-and-wear finishing of textiles with formaldehyde-free crosslinking agents.

## Revendications

1. Catalyseur dépourvu de chlorure pour l'apprêt ou l'apprêtage permanent de matières textiles avec des agents de réticulation dépourvus de formaldéhyde, contenant des ion magnésium et fluoborate dans le rapport pondéral de 1:0,2 à 1:2.

2. Catalyseur suivant la revendication 1, sous forme d'une solution aqueuse à 20-35%.

3. Procédé pour l'apprêtage ou l'apprêt permanent de matières textiles avec des agents de réticulation dépourvus de formaldéhyde, caractérisé en ce que l'on utilise un catalyseur suivant la revendication 1.

4. Utilisation du catalyseur suivant la revendication 1 pour l'apprêtage ou apprêt permanent de matières textiles avec des agents de réticulation dépourvus de formaldéhyde.
